# EUROPÄISCHE PATENTSCHRIFT

(11) **EP 2 439 290 B1**
(45) Veröffentlichungstag und Bekanntmachung des Hinweises auf die Patenterteilung: **27.11.2013**
(21) Anmeldenummer: 10186553.3
(22) Anmeldetag: 05.10.2010
(51) Int. Cl.: C21D 6/00, C21D 8/02, C21D 9/46, C22C 38/04, C22C 38/12, C22C 38/14

(54) **Mehrphasenstahl, aus einem solchen Mehrphasenstahl hergestelltes kaltgewalztes Flachprodukt und Verfahren zu dessen Herstellung**
Multiphase steel, cold rolled flat product produced from this multiphase steel and method for producing same
Acier à plusieurs phases, produit plat laminé à froid fabriqué à partir d'un tel acier à plusieurs phases et son procédé de fabrication

(43) Veröffentlichungstag der Anmeldung: 11.04.2012
(73) Patentinhaber: ThyssenKrupp Steel Europe AG, 47166 Duisburg (DE); Voestalpine Stahl GmbH, 4020 Linz (AT)
(72) Erfinder: Bocharova, Dr., Ekaterina, 47057, Duisburg (DE); Mattissen, Dr., Dorothea, 45478, Mülheim (DE); Sebald, Dr., Roland, 47608, Geldern (DE); Krizan, Dr., Daniel, 4030, Linz (AT); Pichler, Dr., Andreas, 4840, Vöcklabruck (AT)
(74) Vertreter: Cohausz & Florack

(56) Entgegenhaltungen:
- EP-A1- 1 431 406
- EP-A1- 1 865 085
- BLECK W ET AL: "Control of microstructure in TRIP steels by niobium", MATERIALS SCIENCE FORUM, AEDERMANNSFDORF, CH, Bd. 426-432, Nr. 1, 1. Januar 2003 (2003-01-01), Seiten 43-48, XP009145551, ISSN: 0255-5476
- BLECK W ET AL: "Niobium in dual phase and TRIP steels", NIOBIUM SCIENCE & TECHNOLOGY, PROCEEDINGS OF THE INTERNATIONAL SYMPOSIUM NIOBIUM 2001,, 1. Januar 2001 (2001-01-01), Seiten 727-752, XP009119372,
- TANG Z Y ET AL: "Effect of Baking Process on Microstructures and Mechanical Properties of Low Silicon TRIP Steel Sheet With Niobium", JOURNAL OF IRON AND STEEL RESEARCH INTERNATIONAL, GANGTIE YANJIU XUEBAO, CN, Bd. 17, Nr. 7, 1. Juli 2010 (2010-07-01), Seiten 68-74, XP027444731, ISSN: 1006-706X [gefunden am 2010-07-01]
- ZHANG M ET AL: "Continuous cooling transformation diagrams and properties of micro-alloyed TRIP steels", MATERIALS SCIENCE AND ENGINEERING A: STRUCTURAL MATERIALS:PROPERTIES, MICROSTRUCTURE & PROCESSING, LAUSANNE, CH, Bd. 438-440, 25. November 2006 (2006-11-25), Seiten 296-299, XP025099386, ISSN: 0921-5093, DOI: DOI:10.1016/J.MSEA.2006.01.128 [gefunden am 2006-11-25]

## Beschreibung

Die Erfindung betrifft einen Mehrphasenstahl, ein aus einem solchen Mehrphasenstahl durch Kaltwalzen erzeugtes Kaltwalzflachprodukt sowie ein Verfahren zu dessen Herstellung. Bei den erfindungsgemäßen "Flachprodukten" kann es sich um Bleche, Bänder, daraus gewonnene Zuschnitte oder vergleichbare Produkte handeln. Wenn hier von "Kaltflachprodukten" die Rede ist, dann sind damit durch Kaltwalzen erzeugte Flachprodukte gemeint.

Insbesondere im Bereich des Fahrzeugkarosseriebaus besteht die Forderung nach Werkstoffen, die einerseits hohe Festigkeiten besitzen, andererseits aber auch so gut verformbar sind, dass aus ihnen mit einfachen Mitteln komplex gestaltete Bauteile geformt werden können.

Ein Mehrphasenstahl, der ein in dieser Hinsicht ausgewogenes Eigenschaftsprofil besitzen soll, ist aus der EP 1 367 143 A1 bekannt. Neben einer vergleichbar hohen Festigkeit und guten Verformbarkeit soll der bekannte Stahl auch eine besonders gute Schweißbarkeit besitzen.

Der bekannte Stahl enthält dazu 0,03 - 0,25 Gew.-% C, durch dessen Anwesenheit in Kombination mit den anderen Legierungselementen Zugfestigkeiten von mindestens 700 MPa erreicht werden sollen. Zusätzlich unterstützt werden soll die Festigkeit des bekannten Stahls durch Mn in Gehalten von 1,4 - 3,5 Gew.-%. Al wird bei der Erschmelzung des bekannten Stahls als Oxidationsmittel eingesetzt und kann in dem Stahl in Gehalten von bis zu 0,1 Gew.-% vorhanden sein. Der bekannte Stahl kann auch bis zu 0,7 Gew.-% Si aufweisen, durch dessen Anwesenheit sich die ferritisch-martensitische Struktur des Stahls stabilisieren lässt. Cr wird dem bekannten Stahl in Gehalten von 0,05 - 1 Gew.-% zugegeben, um den Einfluss der durch den Schweißvorgang im Bereich der Schweißnaht eingetragenen Wärme zu vermindern. Für denselben Zweck sind in dem bekannten Stahl 0,005 - 0,1 Gew.-% Nb vorhanden. Nb soll dabei zusätzlich einen positiven Einfluss auf die Verformbarkeit des Stahls besitzen, da seine Anwesenheit eine Feinung des Ferritkorns mit sich bringt. Für denselben Zweck können dem bekannten Stahl 0,05 - 1 Gew.-% Mo, 0,02 - 0,5 Gew.-% V, 0,005 - 0,05 Gew.-% Ti und 0,0002 - 0,002 Gew.-% B zugegeben werden. Mo und V tragen dabei zur Härtbarkeit des bekannten Stahls bei, während Ti und B sich zusätzlich positiv auf die Festigkeit des Stahls auswirken sollen.

Ein anderes, ebenfalls aus einem hochfesten Mehrphasenstahl bestehendes, gut verformbares Stahlblech ist aus der EP 1 589 126 B1 bekannt. Dieses bekannte Stahlblech enthält 0,10 - 0,28 Gew.-% C, 1,0 - 2,0 Gew.-% Si, 1,0 - 3,0 Gew.-% Mn, 0,03 - 0,10 Gew.-% Nb, bis zu 0,5 Gew.-% Al, bis zu 0,15 Gew.-% P, bis zu 0,02 Gew.-% S. Optional können in dem Stahlblech bis zu 1,0 Gew.-% Mo, bis zu 0,5 Gew.-% Ni, bis zu 0,5 Gew.-% Cu, bis 0,003 Gew.-% Ca bis zu 0,003 Gew.-% Seltenerdmetalle, bis zu 0,1 Gew.-% Ti oder bis zu 0,1 Gew.-% V vorhanden sein. Das Gefüge des bekannten Stahlblechs weist bezogen auf seine Gesamtstruktur einen Restaustenit-Gehalt von 5 - 20 % sowie mindestens 50 % bainitischen Ferrit auf.

Gleichzeitig soll der Anteil an polygonalem Ferrit an dem Gefüge des bekannten Stahlblechs höchstens 30 % betragen. Durch die Beschränkung des Anteils an polygonalem Ferrit soll in dem bekannten Stahlblech Bainit die Matrix-Phase bilden und Restautenit-Anteile vorhanden sein, die zur Ausgewogenheit von Zugfestigkeit und Verformbarkeit beitragen. Auch dabei soll die Anwesenheit von Nb sicherstellen, dass der Restaustenit-Anteil des Gefüges feinkörnig ausgebildet ist.

Um diesen Effekt zu gewährleisten, wird im Zuge der Erzeugung des aus der EP 1 589 126 B1 bekannten Stahlblechs eine besonders hohe Anfangstemperatur des Warmwalzens von 1250 - 1350 °C gewählt. In diesem Temperaturbereich geht Nb vollständig in feste Lösung, so dass sich während des Warmwalzens des Stahls eine große Zahl von feinen Nb-Karbiden bildet, die im polygonalen Ferrit oder im Bainit vorliegen. Weiter heißt es in der EP 1 589 126 B1, dass die hohe Anfangstemperatur des Warmwalzens zwar die Voraussetzung für die Feinheit des Restaustenits ist, jedoch nicht alleine den gewünschten Effekt hat. Vielmehr soll dazu auch eine abschließende Glühung bei Temperaturen oberhalb der Ac₃-Temperatur, ein darauf folgendes kontrolliertes Abkühlen mit einer Abkühlrate von mindestens 10 °C/s bis zu einer im Bereich von 300 - 450 °C liegenden Temperatur, bei der die Bainit-Umwandlung abläuft, und schließlich ein Halten bei dieser Temperatur über eine ausreichend lange Zeit erforderlich sein.

Aus der EP 1 865 085 A1 ist ein hochfestes kaltgewalztes Stahlflachprodukt bekannt, bei dem eine optimierte Haftung einer metallischen Beschichtung, eine gute Verarbeitbarkeit und eine hohe Widerstandsfähigkeit gegen Wasserstoffversprödung gewährleistet sein soll. Das Stahlflachprodukt weist dazu neben Eisen und unvermeidbaren Verunreinigungen (in Masse-%) 0,06 - 0,6 % C, 1 - 6 % Mn, 0,1 - 2 % Si und 0,01 - 3 % Al auf, wobei für die Gehalte an Si und Mn die Bedingung Si/Mn ≤ 0,40 erfüllen sollen. Optional kann das Stahlflachprodukt 0,005 - 0,1 % Nb, bis zu 0,02 % S, 0,0005 - 0,1 % P, bis zu 0,01 % N, 0,005 - 0,1 % Ti, 0,0003 - 0,01 % B und 0,005 - 0,1 % V enthalten. Das Gefüge des Stahlflachprodukts soll dabei gemäß einer Variante mindestens 75 % bainitisches Ferrit und polygonales Ferrit und mindestens 3 % Restaustenit aufweisen, wobei der Anteil des polygonalen Ferrits 1 - 50 % und der Anteil des bainitischen Ferrits mindestens 40 % betragen soll. Alternativ kann das Gefüge auch mindestens 75 % angelassenes Martensit und Ferrit und mindestens 3 % Restaustenit enthalten, wobei in diesem Fall der Anteil des Ferrits 4 - 40 % und der Anteil des Martensits mindestens 50 % betragen soll. Bei seiner Herstellung durchläuft das Stahlflachprodukt ein Warmwalzen mit einer anschließenden Oberflächen- und Wärmebehandlung, bei denen speziell abgestimmte Temperaturvorgaben beachtet werden müssen. Auf diese Weise soll nicht nur die angestrebte Oberflächenbeschaffenheit, sondern auch die Bildung von Rissen bei der Umformung vermieden werden.

Aus der EP 1 431 406 A1 ist des Weiteren ein Stahl bekannt, der neben Eisen und unvermeidbaren Verunreinigungen 0,13 - 0,26 % C, 1,0 - 2,2 % Mn, 0,8 - 1,5 % Al, 0,2 - 0,6 % Si, 0,04 - 0,1 % P, max. 0,012 S, max. 0,02 % N, jeweils max. 0,1 % Ti, Nb oder V und max. 0,001 % B enthalten kann. Der so beschaffene Stahl wird zu Brammen vergossen, bei einer oberhalb der Ar₃-Temperaur liegenden Warmwalzendtemperatur warmgewalzt, bei einer 500 - 680 °C betragenden Haspeltemperatur gehaspelt, anschließend gebeizt und dann bei einem Kaltwalzgrad von mindestens 40 % zu einem Kaltband kaltgewalzt. Die so erhaltenen Kaltbänder sollen eine Zugefestigkeit von mindestens 590 MPa, eine Streckgrenze von 320 - 480 MPa und eine Dehnung A80 von mehr als 26 % aufweisen.

In Bleck et al. "Control of microstructure in TRIP steels by niobium", Mat. Science Forum, ISSN: 0255-5476, CH, Bd 426 - 432, Nr. 1, (2003-01-01), Seiten 43 - 48, ist schließlich auf Grundlage einer Stahllegierung, die neben Eisen und unvermeidbaren Verunreinigungen (in Masse-%) 0,2 % C, 1,4 % Mn, 0,5 % Si, 0,75 % Al und 0,04 % P sowie optional 0,03 % Nb enthält, der Einfluss von Nb auf die Ausprägung des Gefüges in Abhängigkeit von verschiedenen Wärmebehandlungen erläutert.

Vor dem Hintergrund des voranstehend beschriebenen Standes der Technik bestand die Aufgabe der Erfindung darin, einen Mehrphasenstahl mit einer weiter erhöhten Festigkeit zu schaffen, der gleichzeitig eine hohe Bruchdehnung besitzt. Ebenso sollten ein Flachprodukt mit einer weiter optimierten Kombination aus hoher Festigkeit und gute Verformbarkeit sowie ein Verfahren zur Herstellung eines solchen Flachproduktes angegeben werden.

In Bezug auf den Stahl ist die voranstehend angegebene Aufgabe erfindungsgemäß durch einen gemäß Anspruch 1 beschaffenen Stahl gelöst worden.

In Bezug auf das Flachprodukt besteht die Lösung der oben genannten Aufgabe in einem gemäß Anspruch 11 ausgebildeten Kaltflachprodukt.

Im Hinblick auf das Verfahren ist die oben angegebene Aufgabe schließlich erfindungsgemäß dadurch gelöst worden, dass die in Anspruch 12 angegebenen Arbeitsschritte durchlaufen werden.

Vorteilhafte Ausgestaltungen der Erfindung sind in den abhängigen Ansprüchen angegeben und werden nachfolgend gemeinsam mit dem allgemeinen Erfindungsgedanken im Einzelnen erläutert.

Ein erfindungsgemäßer Mehrphasenstahl enthält (in Gew.-%) C: 0,14 - 0,25 %, Mn: 1, 7 - 2, 5 %, Si: 0,2 - 0, 7 %, Al: 0,5 - 1, 5 %, Cr: < 0,1 %, Mo: < 0,05 %, Nb: 0,02 - 0,06 %, S: bis zu 0,01 %, insbesondere bis zu 0,005 %, P: bis zu 0,02 %, N: bis zu 0,01 %, sowie optional mindestens ein Element aus der Gruppe "Ti, B, V", und als Rest Eisen und unvermeidbare Verunreinigungen, wobei für die Gehalte der optional vorgesehenen Elemente vorgesehen ist, dass Ti: ≤ 0,1 %, B: ≤ 0,002 %, V: ≤ 0,15 % und wobei im Gefüge des Stahls mindestens 10 Vol.-% Ferrit sowie mindestens 6 Vol.-% Restaustenit vorhanden sind.

Ein erfindungsgemäß zusammengesetzter und beschaffener Stahl erreicht eine Zugfestigkeit Rₘ von mindestens 950 MPa, eine Streckgrenze R_{eL} von mindestens 500 MPa und eine Bruchdehnung A₈₀ in Querrichtung von mindestens 15 %.

Kohlenstoff erhöht die Menge und die Stabilität des Restaustenits. In erfindungsgemäßem Stahl ist daher mindestens 0,14 Gew.-% Kohlenstoff vorhanden, um den Austenit bis Raumtemperatur zu stabilisieren und eine vollständige Umwandlung des bei einer Glühbehandlung gebildeten Austenits in Martensit, Ferrit oder Bainit bzw. bainitischen Ferrit zu verhindern. Über 0,25 Gew.-% liegende Kohlenstoffgehalte wirken sich jedoch auf die Schweißeignung negativ aus.

Mn trägt wie C zur Festigkeit und zur Erhöhung der Menge und der Stabilität des Restaustenits bei. Zu hohe Mn-Gehalte verstärken jedoch die Gefahr der Seigerungsbildung. Sie wirken sich zudem negativ auf die Bruchdehnung aus, da die Ferrit- und Bainit-Umwandlungen stark verzögert werden und als Folge vergleichbar hohe Mengen an Martensit im Gefüge verbleiben. Der Mn-Gehalt eines erfindungsgemäßen Stahls ist auf 1,7 - 2,5 Gew.-% festgesetzt.

In einem erfindungsgemäßen Stahl sind Al in Gehalten von 0,5 - 1,5 Gew.-% und Si in Gehalten von 0,2 - 0,7 Gew.-% vorhanden, um bei der im Zuge der erfindungsgemäßen Verarbeitung des Stahls durchgeführten Überalterungsbehandlung die Karbidbildung in der Bainitstufe zu vermeiden. Die Bainitumwandlung läuft in Folge der Anwesenheit von Al und Si nicht vollständig ab, so dass nur bainitischer Ferrit gebildet wird und die Karbidbildung nicht zu Stande kommt. Auf diese Weise wird die erfindungsgemäß angestrebte Stabilität von an Kohlenstoff angereichertem Restaustenit erzielt. Besonders sicher lässt sich dieser Effekt dadurch gewährleisten, dass der Si-Gehalt auf bis zu 0,6 Gew.-% oder der Al-Gehalt auf 0,7 - 1,4 Gew.-% beschränkt werden, wobei Si-Gehalte von mehr als 0,2 Gew.-% und weniger als 0,6 Gew.-% eingestellt werden und die Al-Gehalte zwischen 0,7 Gew.-% und 1,4 Gew.-% liegen. Bei kombinierter Anwesenheit von Si und Al ergeben sich optimale Eigenschaften des erfindungsgemäßen Mehrphasenstahls, wenn die Summe seiner Al- und Si-Gehalte 1,2 - 2,0 Gew.-% beträgt.

Cr und Mo sind in einem erfindungsgemäßen Stahl unerwünscht und sollen daher nur in unwirksamen Mengen vorhanden sein, da sie die bainitische Umwandlung verzögern und die Stabilisierung des Restaustenits behindern. Daher ist erfindungsgemäß der Cr-Gehalt auf weniger als 0,1 Gew.-% und der Mo-Gehalt eines erfindungsgemäßen Stahls auf weniger als 0,05 Gew.-%, insbesondere weniger als 0,01 Gew.-%, beschränkt.

Ein erfindungsgemäßer Stahl enthält Nb in Gehalten von 0,02 - 0,06 Gew.-% sowie optional eines oder mehrere der Elemente "Ti, V, B", um die Festigkeit des erfindungsgemäßen Stahls zu steigern. Nb, Ti, V und B bilden mit dem im erfindungsgemäßen Stahl vorhandenen C und N sehr feine Ausscheidungen. Diese Ausscheidungen wirken festigkeits- und streckgrenzensteigernd durch Teilchenhärtung und Kornfeinung. Die Kornfeinung ist auch für die umformtechnischen Eigenschaften des Stahls von großem Vorteil.

Ti bindet N noch bei der Erstarrung bzw. bei sehr hohen Temperaturen ab, so dass mögliche negative Wirkungen dieses Elements auf die Eigenschaften des erfindungsgemäßen Stahls auf ein Minimum reduziert sind. Um diese Effekte zu nutzen, kann einem erfindungsgemäßen Stahl zusätzlich zum stets vorhandenen Nb bis zu 0,1 Gew.-% Ti und bis zu 0,15 Gew.-% V zugegeben werden.

Eine Überschreitung der erfindungsgemäß vorgegebenen Obergrenzen der Gehalte an Mikrolegierungselementen würde zur Verzögerung der Rekristallisation während des Glühens führen, so dass diese bei der realen Produktion entweder nicht realisiert werden kann oder eine zusätzliche Ofenleistung erfordern würde.

Der positive Einfluss der Anwesenheit von Ti in Bezug auf die Abbindung des N-Gehalts kann dann besonders zielgerichtet genutzt werden, wenn der Ti-Gehalt "%Ti" eines erfindungsgemäßen Mehrphasenstahls folgende Bedingung [3] erfüllt: $% Ti \geq 3 , 4 x % N ,$ wobei mit "%N" der jeweilige N-Gehalt des Mehrphasenstahls bezeichnet ist und diese Bedingung insbesondere dann einzuhalten ist, wenn der Ti-Gehalt 0,01 - 0,03 Gew.-% beträgt.

Besonders sicher tritt die positive Wirkung von Ti in einem erfindungsgemäßen Stahl dann ein, wenn sein Ti-Gehalt mindestens 0,01 Gew.-% beträgt.

Durch die Zugabe von bis zu 0,002 Gew.-% Bor kann die Ferritbildung bei der Abkühlung verzögert werden, so dass eine größere Austenitmenge in der Bainitstufe vorliegt. Dadurch können die Menge und die Stabilität des Restaustenits erhöht werden. Darüber hinaus wird statt normalem Ferrit bainitischer Ferrit gebildet, der zur Erhöhung der Streckgrenze beiträgt.

Praxisgerechte, im Hinblick auf die Kosten und das Eigenschaftsprofil des erfindungsgemäßen Stahls besonders vorteilhafte Varianten des erfindungsgemäßen Stahls ergeben sich, wenn der Ti-Gehalt auf 0,02 Gew.-% beschränkt ist sowie B in Gehalten von 0,0005 - 0,002 Gew.-% oder V in Gehalten von 0,06 - 0,15 Gew.-% vorhanden sind.

Im Gefüge eines erfindungsgemäßen Stahls sind mindestens 10 Vol.-% Ferrit, insbesondere mindestens 12 Vol.-% Ferrit, sowie mindestens 6 Vol.-% Restaustenit vorhanden, um einerseits die angestrebte hohe Festigkeit und andererseits die gute Verformbarkeit zu sichern. Dazu können abhängig von der Menge der übrigen Gefügebestandteile bis zu 90 Vol.-% des Gefüges aus Ferrit und bis maximal 20 Vol.-% aus Restaustenit bestehen. Gehalte von mindestens 5 Vol.-% Martensit im Gefüge des erfindungsgemäßen Stahls tragen zu dessen Festigkeit bei, wobei der Martensitgehalt auf max. 40 Vol.-% beschränkt sein sollte, um eine ausreichende Dehnbarkeit des erfindungsgemäßen Stahls sicherzustellen. Dabei können optional 5 - 40 Vol.-% Bainit im Gefüge eines erfindungsgemäßen Stahls vorhanden sein.

Erfindungsgemäß ist der Restaustenit eines erfindungsgemäßen Stahls so mit Kohlenstoff angereichert, dass sein gemäß der im Artikel von A. Zarei Hanzaki et al. in ISIJ Int. Vol. 35, No 3, 1995, pp. 324 - 331 veröffentlichten Formel [1] berechneter C_{inRA}-Gehalt mehr als 0,6 Gew.-% beträgt. ${C}_{inRA} = \left({a}_{RA}-{a}_{γ}\right) / 0 , 0044$
mit a_{γ}: 0,3578 nm (Gitterkonstante des Austenits);
a_{RA}: jeweiliger Gitterparameter des Restaustenits nach der Endabkühlung in nm am fertigen Kaltband gemessen.

Die Menge des im Restaustenit vorhandenen Kohlenstoffs beeinflusst wesentlich die TRIP-Eigenschaften und die Dehnbarkeit eines erfindungsgemäßen Stahls. Dementsprechend ist es vorteilhaft, wenn der C_{inRA}-Gehalt so hoch wie möglich ist.

In Bezug auf die angestrebt hohe Stabilität des Restaustenits sieht die Erfindung darüber hinaus vor, dass der erfindungsgemäße Stahl eine nach der Formel [2] berechnete Güte G_{RA} des Restaustenits ("Restaustenitgüte") von mehr als 6, insbesondere mehr als 8, aufweist. ${G}_{RA} = % RA x {C}_{inRA}$
mit %RA: Restaustenit-Gehalt.des Mehrphasenstahls in Vol.-%;
C_{inRA}:C-Gehalt des Restaustenits berechnet gemäß Formel [1].

Ein kaltgewalztes Flachprodukt der erfindungsgemäßen Art lässt sich in erfindungsgemäßer Weise dadurch erzeugen, dass im ersten Arbeitsschritt ein erfindungsgemäßer Mehrphasenstahl erschmolzen und zu einem Vorprodukt vergossen wird. Bei diesem Vorprodukt kann es sich um eine Bramme oder Dünnbramme handeln.

Das Vorprodukt wird dann erforderlichenfalls auf eine 1100 - 1300 °C betragende Temperatur wiedererwärmt, von der ausgehend das Vorprodukt anschließend zu einem Warmband warmgewalzt wird. Die Endtemperatur des Warmwalzens beträgt erfindungsgemäß 820 - 950 °C. Das erhaltene Warmband wird bei einer 400 - 750 °C, insbesondere 530 - 600 °C, betragenden Haspeltemperatur zu einem Coil gewickelt.

Um die Kaltwalzbarkeit des Warmbands zu verbessern, kann das Warmband nach dem Haspeln und vor dem Kaltwalzen einer Glühung unterzogen werden. Diese kann vorteilhafterweise als Haubenglühung oder im kontinuierlichen Durchlauf absolvierte Glühung durchgeführt werden. Die bei der das Kaltwalzen vorbereitenden Glühung eingestellten Glühtemperaturen betragen typischerweise 400 - 700 °C.

Nach dem Haspeln wird das Warmband bei Kaltwalzgraden von 30 - 80 %, insbesondere 50 - 70 %, zu einem Kaltflachprodukt kaltgewalzt, wobei Kaltwalzgrade von 30 - 75 %, insbesondere 50 - 65 % besonders sicher zu dem gewünschten Ergebnis führen. Das erhaltene Kaltflachprodukt wird anschließend einer Wärmbehandlung unterzogen, bei der es zunächst ein Durchlaufglühen bei einer 750 - 900 °C, insbesondere 800 - 830 °C, betragenden Glühtemperatur durchläuft, um anschließend bei einer 350 - 500 °C, insbesondere 370 - 460 °C, betragenden Überalterungstemperatur einer Überalterungsbehandlung unterzogen zu werden. Die Glühdauer, über die das Kaltflachprodukt im Zuge des Durchlaufglühens bei der Glühtemperatur geglüht wird, beträgt typischerweise 10 - 300 s, während die Dauer der nach dem Glühen durchgeführten Überalterungsbehandlung bis zu 800 s betragen kann, wobei hier in der Regel die Mindestglühdauer 10 s betragen wird.

Optional kann das geglühte Kaltflachprodukt zwischen dem Glühen und dem Überaltern beschleunigt abgekühlt werden, um eine Rückumwandlung in Ferrit zu erlangen und die Entstehung von Perlit zu unterdrücken. Ausgehend von der Glühtemperatur bis zu einer 500 °C betragenden Zwischentemperatur kann dazu die jeweils eingestellte Abkühlgeschwindigkeit mindestens 5 °C/s betragen. Anschließend erfolgt gegebenenfalls über eine für die Entstehung des gewünschten Gefüges ausreichende Dauer ein Halten des Kaltflachprodukts bei der Zwischentemperatur, auf das hin das Kaltflachprodukt dann weiter abgekühlt wird.

Das Glühen des Kaltflachprodukts kann im Zuge einer Feuerbeschichtung durchgeführt werden, bei der das Kaltflachprodukt mit einer metallischen Schutzbeschichtung versehen wird.

Ebenso ist es möglich, das erfindungsgemäß erzeugte Kaltband nach der Wärmebehandlung durch elektrolytisches Beschichten oder ein anderes Abscheideverfahren mit einer Schutzschicht zu versehen.

Ergänzend oder alternativ kann es ebenso zweckmäßig sein, das Kaltflachprodukt mit einer organischen Schutzschicht zu belegen.

Optional kann das erhaltene Kaltband auch noch einer Nachwalzung bei Verformungsgraden von bis zu 10 % unterzogen werden, um seine Maßhaltigkeit, Oberflächenbeschaffenheit und mechanische Eigenschaften zu verbessern.

Zum Nachweis der Eigenschaften erfindungsgemäß beschaffener und erzeugter Bleche sind die in Tabelle 1 angegebenen Schmelzen S1 bis S13 erschmolzen und zu Kaltflachprodukten K1 - K41 verarbeitet worden.

Die Erzeugung der Kaltflachprodukte K1 - K41 umfasste die Arbeitsschritte:
- Erschmelzen und Vergießen der Schmelzen S1 - S13 zu jeweils einer Dünnbramme;
- Warmwalzen der Dünnbramme des Vorprodukts ausgehend von einer Anfangstemperatur WAT und endend bei einer Endtemperatur WET zu einem Warmband;
- Haspeln des Warmbands bei einer Haspeltemperatur HT;
- Kaltwalzen des Warmbands nach dem Haspeln bei Kaltwalzgraden KWG zum jeweiligen Kaltflachprodukt K1 - K41;
- Durchlaufglühen des Kaltflachprodukts bei einer Glühtemperatur GT innerhalb einer Glühdauer Gt;
- Überaltern des Kaltflachprodukts bei einer betragenden Überalterungstemperatur UA T über eine Überalterungsdauer UA t.
   In Tabelle 2 sind für Glüh- und Überalterungszyklen 1 - 15 die jeweils eingestellten Parameter "Glühtemperatur GT", "Glühzeit Gt", "Abkühlgeschwindigkeit V nach dem Glühen", "Überalterungstemperatur UA T" und "Überalterungszeit UA t" angegeben.

Die bei der Erzeugung der als Kaltbänder oder -bleche vorliegenden Kaltflachprodukte K1 - K41 im Übrigen jeweils eingestellten Parameter, der jeweils gewählte Glühzyklus sowie die Eigenschaften der erhaltenen Kaltbänder K1 - K41 sind in Tabelle 3 verzeichnet.

**Tabelle 1 (Gehaltsangaben in Gew.-%, Rest Eisen und unvermeidbare Verunreinigungen)**

| **Schmelze** | **C** | **Si** | **Mn** | **Al** | **Nb** | **V** | **Ti** | **P** | **S** | **N** | **B** | **Erfindungsgemäß?** |
|---|---|---|---|---|---|---|---|---|---|---|---|---|
| **S1** | 0,210 | 0,41 | 1,82 | 1, 020 | 0,041 | 0,004 | 0,005 | 0,004 | 0,003 | 0,0015 | 0,0005 | JA |
| **S2** | 0,250 | 0,42 | 1,79 | 0, 970 | 0,044 | 0,006 | 0,003 | 0,005 | 0,004 | 0,0041 | 0,0004 | JA |
| **S3** | 0,230 | 0,42 | 2, 48 | 0, 980 | 0,042 | 0,005 | 0,015 | 0,006 | 0,005 | 0,0016 | 0,0004 | JA |
| **S4** | 0,220 | 0,42 | 2,27 | 0, 98 | 0,040 | 0, 011 | 0,015 | 0,004 | 0,003 | 0,0016 | 0,0016 | JA |
| **S5** | 0,231 | 0,70 | 1,83 | 1,020 | 0,044 | 0, 120 | 0,006 | 0,004 | 0,003 | 0,0015 | 0,0005 | JA |
| **S6** | 0,220 | 0,40 | 1,83 | 1,03 | 0,045 | 0,006 | 0,003 | 0,004 | 0,005 | 0,0011 | 0,0006 | JA |
| **S7** | 0,231 | 0,40 | 1,90 | 1,400 | 0,025 | 0, 100 | 0,007 | 0,004 | 0,004 | 0,0013 | 0,0004 | JA |
| **S8** | 0,215 | 0,41 | 2,23 | 0,970 | 0, 058 | 0,005 | 0,004 | 0,003 | 0,004 | 0,0014 | 0,0005 | JA |
| **S9** | 0,222 | 0,40 | 1,80 | 1,01 | 0,045 | 0,10 | 0,003 | 0,004 | 0,004 | 0,0017 | 0,0005 | JA |
| **S10** | 0,220 | 0,65 | 1,95 | 1,250 | 0,029 | 0,006 | 0, 019 | 0,005 | 0,003 | 0,0016 | 0,0013 | JA |
| **S11** | 0,215 | 0,41 | 2,24 | 0,91 | 0,041 | 0, 11 | 0,004 | 0,005 | 0,003 | 0,0016 | 0,0005 | JA |
| **S12** | 0,220 | 0,35 | 2,50 | 1,230 | 0,027 | 0, 005 | 0,017 | 0,005 | 0,003 | 0,0016 | 0,0010 | JA |
| **S13** | 0,226 | 0,41 | 1, 81 | 1,03 | 0,003 | 0,005 | 0,001 | 0,003 | 0,005 | 0,0013 | 0,0006 | NEIN |

**Tabelle 2**

| **GlühZyklus Nr.** | **GT [°C]** | **Gt [s]** | **V [°C/s]** | **UA T [°C]** | **UA t [s]** |
|---|---|---|---|---|---|
| **1** | 820 | 60 | 15 | 375 | 60 |
| **2** | 820 | 60 | 15 | 375 | 120 |
| **3** | 820 | 60 | 15 | 375 | 360 |
| **4** | 820 | 60 | 15 | 425 | 30 |
| **5** | 820 | 60 | 15 | 425 | 60 |
| **6** | 820 | 60 | 15 | 425 | 120 |
| **7** | 820 | 60 | 15 | 450 | 30 |
| **8** | 820 | 60 | 15 | 450 | 60 |
| **9** | 820 | 60 | 15 | 450 | 120 |
| **10** | 820 | 60 | 50 | 425 | 30 |
| **11** | 820 | 60 | 50 | 425 | 60 |
| **12** | 820 | 60 | 50 | 425 | 120 |
| **13** | 820 | 60 | 100 | 425 | 120 |
| **14** | 840 | 60 | 100 | 425 | 120 |
| **15** | 860 | 60 | 100 | 425 | 120 |

**Tabelle 3**

| | Schmelze | Glüh.Nr. | WAT [°C] | WET [°C] | HT [°C] | KWG [%] | R_{eL} [MPa] | Rₘ [MPa] | A₈₀ [%] | RA [Vol-%] | C_{inRA} [Gew.-%] | Güte RA | a_{Ra} [nm] | Erfindungsgemäß? |
|---|---|---|---|---|---|---|---|---|---|---|---|---|---|---|
| K1 | S1 | 1 | 1250 | 940 | 600 | 65 | 512 | 975 | 23,1 | 18,0 | 0,76 | 13,68 | 0,3611 | ja |
| K2 | S1 | 2 | 1260 | 940 | 610 | 68 | 550 | 1002 | 23,7 | 17,0 | 0,78 | 13,26 | 0,3612 | ja |
| K3 | S1 | 3 | 1250 | 930 | 620 | 63 | 561 | 963 | 24,6 | 16,5 | 0,81 | 13,37 | 0,3614 | ja |
| K4 | S2 | 13 | 1300 | 930 | 700 | 63 | 614 | 1070 | 18,2 | 15,0 | 0,91 | 13,65 | 0,3618 | ja |
| K5 | S2 | 14 | 1140 | 950 | 690 | 55 | 603 | 1050 | 23,1 | 15,5 | 0,93 | 14,42 | 0,3619 | ja |
| K6 | S2 | 15 | 1250 | 870 | 400 | 56 | 580 | 1020 | 23,6 | 17,0 | 0,94 | 15,98 | 0,3619 | ja |
| K7 | S3 | 10 | 1160 | 860 | 430 | 52 | 552 | 1.103 | 15,5 | 15,0 | 0,65 | 9,75 | 0,3607 | ja |
| K8 | S3 | 11 | 1180 | 870 | 420 | 55 | 584 | 1070 | 17,1 | 17,5 | 0,74 | 12,95 | 0,3611 | ja |
| K9 | S3 | 12 | 1180 | 920 | 560 | 54 | 570 | 1007 | 18,2 | 18,0 | 0,78 | 14,04 | 0,3612 | ja |
| K10 | S4 | 10 | 1190 | 920 | 560 | 63 | 509 | 964 | 16,1 | 15,5 | 0,73 | 11,32 | 0,3610 | ja |
| K11 | S4 | 11 | 1170 | 910 | 550 | 75 | 592 | 990 | 18,5 | 18,0 | 0,82 | 14,76 | 0,3614 | ja |
| K12 | S4 | 12 | 1260 | 910 | 530 | 73 | 548 | 1050 | 21,4 | 19,0 | 0,80 | 15,20 | 0,3613 | ja |
| K13 | S4 | 14 | 1240 | 820 | 450 | 30 | 517 | 1035 | 25,6 | 13,0 | 0,95 | 12,35 | 0,3620 | ja |
| K14 | S5 | 7 | 1300 | 940 | 560 | 54 | 503 | 981 | 18,1 | 16,5 | 0,78 | 12,87 | 0,3612 | ja |
| K15 | S5 | 8 | 1250 | 830 | 450 | 45 | 524 | 968 | 19,3 | 17,5 | 0,83 | 14,53 | 0,3615 | ja |
| K16 | S5 | 9 | 1140 | 850 | 460 | 50 | 563 | 1003 | 20,8 | 18,0 | 0,85 | 15,30 | 0,3615 | ja |
| K17 | S6 | 4 | 1150 | 900 | 500 | 50 | 532 | 1010 | 25,9 | 18,0 | 0,84 | 15,12 | 0,3615 | ja |
| K18 | S6 | 5 | 1300 | 900 | 530 | 56 | 575 | 986 | 26,6 | 16,5 | 0,91 | 15,02 | 0,3618 | ja |
| K19 | S6 | 6 | 1290 | 930 | 530 | 53 | 584 | 978 | 28,0 | 16,5 | 0,95 | 15,68 | 0,3620 | ja |
| K20 | S7 | 4 | 1280 | 920 | 540 | 54 | 520 | 965 | 22,1 | 17,5 | 0,76 | 13,30 | 0,3611 | ja |
| K21 | S7 | 5 | 1280 | 930 | 700 | 56 | 536 | 954 | 22,5 | 18,0 | 0,81 | 14,58 | 0,3614 | ja |
| K22 | S7 | 6 | 1290 | 910 | 650 | 58 | 587 | 992 | 21,4 | 18,5 | 0,84 | 15,54 | 0,3615 | ja |
| K23 | S8 | 13 | 1150 | 880 | 430 | 60 | 571 | 997 | 20,7 | 14,5 | 0,91 | 13,20 | 0,3618 | ja |
| K24 | S8 | 14 | 1150 | 870 | 460 | 65 | 525 | 981 | 22,4 | 15,0 | 0,95 | 14,25 | 0,3620 | ja |
| K25 | S8 | 15 | 1100 | 880 | 460 | 45 | 521 | 962 | 24,1 | 15,5 | 0,94 | 14,57 | 0,3619 | ja |
| K26 | S9 | 4 | 1160 | 930 | 660 | 63 | 511 | 1009 | 18,7 | 17,0 | 0,77 | 13,09 | 0,3612 | ja |
| K27 | S9 | 5 | 1230 | 950 | 650 | 62 | 526 | 1021 | 19,5 | 17,5 | 0,82 | 14,35 | 0,3614 | ja |
| K28 | S9 | 6 | 1230 | 950 | 650 | 70 | 574 | 1019 | 21,2 | 18,5 | 0,86 | 15,91 | 0,3616 | ja |
| K29 | S10 | 10 | 1170 | 940 | 680 | 75 | 510 | 1003 | 20,1 | 17,5 | 0,79 | 13,83 | 0,3613 | ja |
| K30 | S10 | 11 | 1240 | 930 | 560 | 64 | 564 | 997 | 21,6 | 18,5 | 0,84 | 15,54 | 0,3615 | ja |
| K31 | S10 | 12 | 1200 | 850 | 490 | 55 | 589 | 1011 | 22,2 | 18,5 | 0,88 | 16,28 | 0,3617 | ja |
| K32 | S11 | 10 | 1190 | 860 | 470 | 46 | 545 | 1130 | 15,5 | 15,0 | 0,70 | 10,50 | 0,3609 | ja |
| K33 | S11 | 11 | 1190 | 870 | 470 | 35 | 529 | 1062 | 16,7 | 17,0 | 0,82 | 13,94 | 0,3614 | ja |

| | Schmelze | Glüh.Nr. | WAT [°C] | WET [°C] | HT [°C] | KWG [%] | R_{eL} [MPa] | Rₘ [MPa] | A₈₀ [%] | RA [Vol-%] | C_{inRA} [Gew.-%] | Güte RA | a_{Ra} [nm] | Erfindungsgemäß? |
|---|---|---|---|---|---|---|---|---|---|---|---|---|---|---|
| K34 | S11 | 12 | 1150 | 910 | 530 | 49 | 602 | 1018 | 18,1 | 18,0 | 0,80 | 14,40 | 0,3613 | ja |
| K35 | S11 | 14 | 1160 | 920 | 520 | 51 | 608 | 993 | 23,4 | 13,5 | 0,93 | 12,56 | 0,3619 | ja |
| K36 | S12 | 10 | 1140 | 910 | 520 | 52 | 542 | 1089 | 15,9 | 15,5 | 0,65 | 10,08 | 0,3607 | ja |
| K37 | S12 | 11 | 1200 | 920 | 530 | 50 | 583 | 1054 | 18,1 | 17,0 | 0,63 | 10,71 | 0,3606 | ja |
| K38 | S12 | 12 | 1210 | 930 | 560 | 49 | 589 | 1023 | 19,4 | 18,5 | 0,67 | 12,40 | 0,3607 | ja |
| K39 | S13 | 7 | 1210 | 940 | 700 | 70 | 404 | 796 | 30,0 | 19,5 | 0,91 | 17,75 | 0,3618 | nein |
| K40 | S13 | 8 | 1220 | 860 | 410 | 45 | 440 | 763 | 27,0 | 18,0 | 0,93 | 16,74 | 0,3619 | nein |
| K41 | S13 | 9 | 1230 | 870 | 420 | 60 | 453 | 775 | 25,4 | 17,5 | 0,95 | 16,63 | 0,3620 | nein |

## Patentansprüche

1. Mehrphasenstahl enthaltend (in Gew.-%) C: 0,14 - 0,25 %
Mn: 1,7 - 2,5 %
Si: 0,2 - 0,7 %
Al : 0, 5 - 1,5 %
Cr: < 0,1 %
Mo: < 0,05 %
Nb: 0,02 - 0,06 %
S: bis zu 0,01 %
P: bis zu 0,02 %
N: bis zu 0,01 %
sowie optional mindestens ein Element aus der Gruppe "Ti, B, V" gemäß folgender Maßgabe:
Ti: bis zu 0,1 %
B: bis zu 0,002 %
V: bis zu 0,15 %
Rest Eisen und unvermeidbare Verunreinigungen,
- wobei im Gefüge des Stahls mindestens 10 Vol.-% Ferrit sowie mindestens 6 Vol.-% Restaustenit vorhanden sind und der Stahl eine Zugfestigkeit Rₘ von mindestens 950 MPa, eine Streckgrenze R_{eL} von mindestens 500 MPa und eine in Querrichtung gemessene Bruchdehnung A₈₀ von mindestens 15 % besitzt,
- wobei der gemäß der Formel [1] berechnete C_{inRA}-Gehalt des Restaustenits mehr als 0,6 Gew.-% beträgt: ${C}_{inRA} = \left({a}_{RA}-{a}_{γ}\right) / 0 , 0044$
mit a_{γ}: 0,3578 nm (Gitterkonstante des Austenits);
a_{RA}: Gitterparameter des Restaustenits im
fertigen Mehrphasenstahl nach der Endabkühlung in nm, und
- wobei der Mehrphasenstahl eine nach der Formel [2] berechnete Güte G_{RA} des Restaustenits aufweist, für die gilt G_{RA} > 6: ${G}_{RA} = % RA x {C}_{inRA}$
mit %RA: Restaustenit-Gehalt des Mehrphasenstahls
in Vol.-%;
C_{inRA}: C-Gehalt des Restaustenits berechnet gemäß
Formel [1].

2. Mehrphasenstahl nach Anspruch 1, **dadurch gekennzeichnet, dass** die Summe seiner Al- und Si-Gehalte 1,2 - 2,0 Gew.-% beträgt.

3. Mehrphasenstahl nach einem der voranstehenden Ansprüche, **dadurch**
**gekennzeichnet, dass** sein Si-Gehalt weniger als 0,6 Gew.-% beträgt.

4. Mehrphasenstahl nach einem der voranstehenden Ansprüche, **dadurch gekennzeichnet, dass** sein Al-Gehalt 0,7 - 1,4 Gew.-% beträgt.

5. Mehrphasenstahl nach einem der voranstehenden Ansprüche, **dadurch gekennzeichnet, dass** sein Ti-Gehalt bis zu 0,02 Gew.-% beträgt.

6. Mehrphasenstahl nach einem der voranstehenden Ansprüche, **dadurch gekennzeichnet, dass** sein Ti-Gehalt %Ti die Bedingung [3] erfüllt: $% Ti \geq 3 , 4 x % N$
mit %N: N-Gehalt des Mehrphasenstahls.

7. Mehrphasenstahl nach einem der voranstehenden Ansprüche, **dadurch**
**gekennzeichnet, dass** er mindestens 0,0005 Gew.-% B enthält.

8. Mehrphasenstahl nach einem der voranstehenden Ansprüche, **dadurch**
**gekennzeichnet, dass** er mindestens 0,06 Gew.-% V enthält.

9. Mehrphasenstahl nach einem der voranstehenden Ansprüche, **dadurch**
**gekennzeichnet, dass** sein Gefüge einen Martensit-Anteil von mindestens 5 Vol.-% aufweist.

10. Mehrphasenstahl nach einem der voranstehenden Ansprüche, **dadurch**
**gekennzeichnet, dass** sein Gefüge einen Bainit-Anteil von 5 - 40 Vol.-% aufweist.

11. Kaltflachprodukt hergestellt aus einem gemäß einem der Ansprüche 1 bis 10 beschaffenen Mehrphasenstahl.

12. Verfahren zum Herstellen eines Kaltflachprodukts gemäß Anspruch 11, bei dem folgende Arbeitsschritte absolviert werden:
- Erschmelzen und Vergießen eines gemäß einem der Ansprüche 1 bis 10 beschaffenen Mehrphasenstahls zu einem Vorprodukt;
- Warmwalzen des Vorprodukts ausgehend von einer 1100 - 1300 °C betragenden Anfangstemperatur und endend bei einer 820 - 950 °C betragenden Endtemperatur zu einem Warmband;
- Haspeln des Warmbands bei einer 400 - 750 °C betragenden Haspeltemperatur;
- optionales Glühen des Warmbands zur Verbesserung der Kaltwalzbarkeit;
- nach dem Haspeln bei Kaltwalzgraden von 30 - 80 % erfolgendes Kaltwalzen des Warmbands zu dem Kaltflachprodukt;
- Durchlaufglühen des Kaltflachprodukts bei einer 750 - 900 °C betragenden Glühtemperatur;
- optional beschleunigtes Abkühlen des durchlaufgeglühten Kaltflachproduktes;
- Überaltern des Kaltflachprodukts bei einer 350 - 500 °C betragenden Überalterungstemperatur.

13. Verfahren nach Anspruch 12, **dadurch gekennzeichnet, dass** die Haspeltemperatur 530 - 600 °C, der Kaltwalzgrad 50 - 70 %, die Glühtemperatur 800 - 830 °C oder die Überalterungstemperatur 370 - 460 °C betragen.

14. Verfahren nach einem der Ansprüche 12 oder 13, **dadurch gekennzeichnet, dass** das optional nach dem Haspeln und vor dem Kaltwalzen durchgeführte Glühen als Haubenglühung oder als Durchlaufglühung bei einer Glühtemperatur von 400 - 700 °C ausgeführt wird.

## Claims

1. Multi-phase steel containing (in % wt.) C: 0.14 - 0.25 %
Mn: 1.7 - 2.5 %
Si: 0.2 - 0.7 %
Al: 0.5 - 1.5 %
Cr: < 0.1 %
Mo: < 0.05 %
Nb: 0.02 - 0.06 %
S: up to 0.01 %
P: up to 0.02 %
N: up to 0.01 %
and optionally at least one element from the group "Ti, B, V" according to the following stipulation:
Ti: up to 0.1 %
B: up to 0.002 %
V: up to 0.15 %
with the remainder iron and unavoidable impurities,
- wherein in the microstructure of the steel at least 10 % vol. ferrite and at least 6 % vol. residual austenite are present and the steel has a tensile strength Rₘ of at least 950 MPa, a yield point R_{eL} of at least 500 MPa and an elongation at break A₈₀ measured in the transverse direction of at least 15 %,
- wherein the C_{inRA} content of the residual austenite calculated according to formula [1] is more than 0.6 % wt.: ${C}_{inRA} = \left({a}_{RA}-{a}_{γ}\right) / 0.0044$
with a_{γ}: 0.3578 nm (the lattice constant of the
austenite); a_{RA}: the lattice parameter of the residual austenite in the finished multi-phase steel after final cooling in nm.
- wherein the multi-phase steel has a grade G_{RA} of the residual austenite calculated according to formula [2], for which G_{RA} > 6 applies: ${G}_{RA} = % RA x {C}_{inRA}$
with %RA: the residual austenite content of the multi-phase steel in % vol.;
C_{inRA}: the C content of the residual austenite
calculated according to formula [1].

2. Multi-phase steel according to Claim 1, **characterised in that** the sum of its Al and Si contents is 1.2 - 2.0 % wt.

3. Multi-phase steel according to any one of the preceding claims, **characterised in that** its Si content is less than 0.6 % wt.

4. Multi-phase steel according to any one of the preceding claims, **characterised in that** its Al content is 0.7 - 1.4 % wt.

5. Multi-phase steel according to any one of the preceding claims, **characterised in that** its Ti content is up to 0.02 % wt.

6. Multi-phase steel according to any one of the preceding claims, **characterised in that** its Ti content %Ti fulfils the condition [3]: $% Ti > = 3.4 x % N$
with %N: the N content of the multi-phase steel.

7. Multi-phase steel according to any one of the preceding claims, **characterised in that** it contains at least 0.0005 % wt. B.

8. Multi-phase steel according to any one of the preceding claims, **characterised in that** it contains at least 0.06 % wt. V.

9. Multi-phase steel according to any one of the preceding claims, **characterised in that** its microstructure has a martensite portion of at least 5 % vol.

10. Multi-phase steel according to any one of the preceding claims, **characterised in that** its microstructure has a bainite portion of 5 to 40 % vol.

11. Cold flat product produced from a multi-phase steel constituted according to any one of Claims 1 to 10.

12. Method for producing a cold flat product according to Claim 11, in which the following production steps are performed:
- melting and casting a multi-phase steel constituted according to any one of Claims 1 to 10 into a semi-finished product;
- hot rolling the semi-finished product into a hot strip starting from an initial temperature of 1100 - 1300 °C and ending at a final temperature of 820 - 950 °C;
- coiling the hot strip at a coiling temperature of 400 - 750 °C;
- optionally annealing the hot strip to improve its ability to be cold rolled;
- after coiling cold rolling the hot strip into the cold flat product at cold rolling degrees of 30 - 80 %;
- continuously annealing the cold flat product at an annealing temperature of 750 - 900 °C;
- optionally accelerated cooling of the continuously annealed cold flat product;
- overageing the cold flat product at an overageing temperature of 350 - 500 °C.

13. Method according to Claim 12, **characterised in that** the coiling temperature is 530 - 600 °C, the cold-rolling degree is 50 - 70 %, the annealing temperature is 800 - 830 °C or the overageing temperature is 370 - 460 °C.

14. Method according to either of Claims 12 and 13, **characterised in that** the annealing optionally performed after the coiling and before the cold rolling is carried out as batch annealing or as continuous annealing at an annealing temperature of 400 - 700 °C.

## Revendications

1. Acier à plusieurs phases, qui comprend (en % en poids)
C : 0,14 à 0,25 %
Min : 1,7 à 2,5 %
Si : 0,2 à 0,7 %
Al : 0,5 à 1,5 %
Cr . < 0, 1 %
Mo : < 0,05 %
Nb : 0,02 à 0,06 %
S : jusqu'à 0,01 %
P : jusqu'à 0,02 %
N : jusqu'à 0,01 %
et, en option, au moins un élément, choisi à partir du groupe « Ti, B, V », selon les prescriptions suivantes :
Ti : jusqu'à 0,1 %
B : jusqu'à 0,002 %
V : jusqu'à 0,15 %
le reste étant du fer et des impuretés inévitables,
- sachant que la structure de l'acier contient au moins 10 % en volume de ferrite, ainsi qu'au moins 6 % en volume d'austénite résiduelle et que l'acier est doté d'une résistance à la traction Rₘ d'au moins 950 MPa et d'une limite d'étirage R_{eL} d'au moins 500 MPa et d'un allongement à la rupture A₈₀, mesuré dans la direction transversale, d'au moins 15 % ,
- sachant que la teneur C_{inRA} de l'austénite résiduelle, calculée selon la formule [1]), est de plus de 0,6 % en poids : ${C}_{inRA} = \left({a}_{RA}-{a}_{γ}\right) / 0 , 0044$
avec a_{γ}: 0,3578 nm (constante de réseau de l'austénite) ;
a_{RA} : paramètre de réseau respectif de l'austénite résiduelle après le refroidissement final, mesuré en nm dans l'acier à plusieurs phases fini , et
- sachant que l'acier à plusieurs phases présente une qualité G_{RA} d'austénite résiduelle, calculée selon la formule [2], qui est de G_{RA} > 6 : ${G}_{RA} = % RA x {C}_{inRA}$
avec %RA : Teneur en austénite résiduelle de l'acier à plusieurs phases en % en volume ;
C_{inRA} : teneur en C de l'austénite résiduelle calculée selon la formule [1].

2. Acier à plusieurs phases selon la revendication 1, **caractérisé en ce que** la somme de ses teneurs en Al et en Si est de 1,2 à 2,0 % en poids.

3. Acier à plusieurs phases selon l'une des revendications précédentes, **caractérisé en ce que** sa teneur en Si est inférieure à 0,6 % en poids.

4. Acier à plusieurs phases selon l'une des revendications précédentes, **caractérisé en ce que** sa teneur en Al est de 0,7 à 1,4 % en poids.

5. Acier à plusieurs phases selon l'une des revendications précédentes, **caractérisé en ce que** sa teneur en Ti est de jusqu'à 0,02 % en poids.

6. Acier à plusieurs phases selon l'une des revendications précédentes, **caractérisé en ce que** sa teneur en Ti %Ti satisfait à la prescription [3] $% Ti \geq 3 , 4 x % N$
avec %N : Teneur en N de l'acier à plusieurs phases.

7. Acier à plusieurs phases selon l'une des revendications précédentes, **caractérisé en ce qu'**il contient au moins 0,0005 % en poids de B.

8. Acier à plusieurs phases selon l'une des revendications précédentes, **caractérisé en ce qu'**il contient au moins 0,06 % en poids de V.

9. Acier à plusieurs phases selon l'une des revendications précédentes, **caractérisé en ce que** sa structure présente une teneur en martensite d'au moins 5 % en volume.

10. Acier à plusieurs phases selon l'une des revendications précédentes, **caractérisé en ce que** sa structure présente une teneur en bainite de 5 à 40 % en volume.

11. Produit plat, laminé à froid, fabriqué à partir d'un acier à plusieurs phases, qui est constitué selon l'une des revendications 1 à 10.

12. Procédé de fabrication d'un produit plat, laminé à froid selon la revendication 11, dans lequel les étapes suivantes sont effectuées:
- Fonte et coulée d'un acier à plusieurs phases, constitué selon l'une des revendications 1 à 10, pour obtenir un produit primaire ;
- Laminage à chaud du produit primaire à partir d'une température initiale de 1100 à 1300 °C jusqu'à une température finale de 820 à 950 °C, pour obtenir un feuillard à chaud ;
- Bobinage du feuillard à chaud à une température de bobinage de 400 à 750 °C ;
- Recuit optionnel du feuillard à chaud pour améliorer l'aptitude au laminage à froid;
- laminage à froid du feuillard à chaud, effectué, après le bobinage, à un taux de laminage à froid de 30 à 80 %, pour obtenir le produit plat, laminé à froid ;
- recuit en continu du produit plat, laminé à froid à une température de recuit de 750 à 900 °C ;
- refroidissement optionnellement accéléré du produit plat, laminé à froid recuit en continu ;
- survieillissement du produit plat, laminé à froid à une température de survieillissement de 350 à 500 °C.

13. Procédé selon la revendication 12, **caractérisé en ce que** la température de bobinage est de 530 à 600 °C, le taux de laminage à froid est de 50 à 70 %, la température de recuit est de 800 à 830 °C ou la température de survieillissement de 370 à 460 °C.

14. Procédé selon l'une des revendications 12 ou 13, **caractérisé en ce que** le recuit du feuillard à chaud, effectué en option après le bobinage et avant le laminage à froid, est exécuté, en tant que recuit à cloche ou en tant que recuit en continu, à une température de 400 à 700 °C.
